# EUROPÄISCHE PATENTSCHRIFT

(11) **EP 1 436 149 B1**
(45) Veröffentlichungstag und Bekanntmachung des Hinweises auf die Patenterteilung: **09.07.2008**
(21) Anmeldenummer: 02776823.3
(22) Anmeldetag: 16.10.2002
(51) Int. Cl.: B42D 15/10

(54) **PRÄGEFOLIE UND SICHERHEITSDOKUMENT**
EMBOSSED FILM AND SECURITY DOCUMENT
FEUILLE D'ESTAMPAGE ET DOCUMENT DE SECURITE

(30) Priorität: 19.10.2001 DE 10151150
(43) Veröffentlichungstag der Anmeldung: 14.07.2004
(73) Patentinhaber: Leonhard Kurz Stiftung & Co. KG, 90763 Fürth (DE)
(72) Erfinder: FRIEDL, Günther, 90522 Oberasbach (DE); NENDEL, Uwe, 91334 Hemhofen (DE)
(74) Vertreter: Walcher, Armin
(86) Internationale Anmeldenummer: PCT/DE2002/003909
(87) Internationale Veröffentlichungsnummer: WO 2003/035409

(56) Entgegenhaltungen:
- EP-A- 0 498 186
- US-A- 5 281 480
- US-A- 5 653 792
- US-A- 5 665 475
- US-B1- 6 207 770

## Beschreibung

Die Erfindung betrifft eine Prägefolie, insbesondere Heißprägefolie, umfassend eine auf einem Trägerfilm ablösbar angeordnete Übertragungslage sowie ein Sicherheitsdokument, insbesondere Banknote, Ausweis, Ausweiskarte, Scheckkarte, Kreditkarte.

Prägefolien, insbesondere Heißprägefolien, sind im Stand der Technik bekannt. Bei den bekannten Prägefolien wird die Übertragungslage beispielsweise unter Einwirkung von Wärme und Druck von dem Trägerfilm auf ein Substrat übertragen, an dem die Übertragungslage unter Verwendung einer Haftschicht, bei der es sich im allgemeinen um eine Schicht aus Heißkleber oder eine Schicht aus strahlungshärtbarem Kleber handelt, haftet.

Insbesondere für die Aufbringung von Sicherheitselementen, beispielsweise auf Wertpapiere, wie Banknoten, Kreditkarten, Ausweise, oder sonstigen zu sichernden Gegenständen, werden in großem Umfange Heißprägefolien verwendet.

Aus der DE 41 01 301 A1 ist ein Sicherungselement bekannt, das aus einer mit magnetischer Beschichtung versehenen Folie besteht, wobei die Beschichtung helle, weichmagnetische Pigmente aufweist. Weiterhin ist aus der DE 41 01 301 A1 ein unter Verwendung des Sicherheitselementes hergestelltes Sicherheitsdokument bekannt. Die verbesserten Sicherheitseigenschaften sollen sich insbesondere durch die Verwendung von weichmagnetischen Pigmenten ergeben, die im Unterschied zu handelsüblichen Magnetpigmenten besondere magnetische Eigenschaften aufweisen und insofern eine Fälschung des Sicherheitselementes erschweren. Weiterhin weisen diese weichmagnetischen Pigmente eine helle Farbgebung auf, die sich zur Herstellung einer Magnetschicht mit heller Eigenfarbe eignen. Diese helle Magnetschicht unterscheidet sich von einer herkömmlichen Magnetschicht mit dunkler oder schwarzer Eigenfarbe.
Durch zusätzliche Aufbringung einer weißen Farbschicht über und/oder unter der magnetischen Schicht kann das helle Erscheinungsbild verstärkt werden.

Nachteilig ist, daß durch Aufbringung einer weißen Deckschicht auf einer herkömmlichen Magnetschicht mit dunkler oder schwarzer Eigenfarbe das gemäß der DE 41 01 301 A1 vorgeschlagene Sicherheitselement auf einfache Art und Weise gefälscht werden kann. Eine Identifizierung der Fälschung des aus der DE 41 01 301 A1 bekannten Sicherheitselementes ist gegebenenfalls erst nach einer Untersuchung der magnetischen Eigenschaften möglich. Dies erfordert jedoch einen zusätzlichen Überprüfungsschritt, der häufig nicht an Ort und Stelle durchführbar ist. Beispielsweise erfolgt bei Verwendung einer Scheckkarte in Verbindung mit einem ausgestellten Scheck lediglich eine optische Überprüfung der Karte sowie ein Vergleich der Unterschrift auf der Scheckkarte mit der Unterschrift auf dem Scheck. Bei Aufbringung einer hellen oder weißen Deckschicht auf die dunkle oder schwarze Magnetschicht einer gefälschten Scheckkarte ist diese nicht ohne weiteres als Fälschung erkennbar.

Aus der DE 43 13 519 A1 ist eine Prägefolie bestehend aus einem Trägerfilm und einer von diesem ablösbaren Übertragungslage bekannt, wobei die Übertragungslage eine graphische Elemente darstellende Dekorlackschicht aus einem bei Bestrahlung mit Licht definierter Wellenlänge lumineszierende Pigmente enthaltenden Lack angeordnet ist. Eine Identifizierung der auf ein Substrat aufgebrachten Übertragungslage ist durch Einstrahlung von Licht mit einer Wellenlänge, die zur Lumineszenz der verwendeten Pigmente führt, möglich.

Obgleich die Verwendung von lumineszierenden Pigmenten in der Übertragungslage die Bereitstellung eines deutlich verbesserten Sicherungselementes bzw. besser gesicherter Sicherungsdokumente ermöglicht, ist eine Überprüfung der Echtheit des Sicherungselements erst unter Einstrahlung von Licht mit der definierten Anregungswellenlänge möglich. Somit erfordert die Überprüfung der Echtheit eines gemäß der Lehre der DE 43 13 519 A1 hergestellten Sicherheitsdokuments eine Lichtquelle zur Erzeugung von Licht mit der definierten Anregungswellenlänge. Da eine solche Lichtquelle häufig nicht zur Verfügung steht, kann die Echtheit eines solchen Sicherungselementes nicht immer überprüft werden.

Die DE 199 07 697 A1 offenbart ein mehrschichtiges Transfermaterial, das ein optisch variables Material und zusätzlich wenigstens einen maschinenlesbaren Merkmalstoff aufweist. Als optisch variable Materialien werden vorzugsweise flüssigkristalline Materialien oder Perlglanzpigmente (lriodin^{®}) verwendet.

Nachteilig ist, daß die vorgeschlagenen optisch variablen Materialien eine nicht zufriedenstellende farbliche Änderung in Abhängigkeit von einem Betrachtungswinkel aufweisen und mithin den gestiegenen Sicherheitsanforderungen bei zu sichernden Gegenständen oder Dokumenten nicht genügen.

Aufgabe der Erfindung ist es mithin, eine Prägefolie bereit zu stellen, die es ermöglicht, Sicherheitsdokumente mit einer eine Fälschung erschwerenden Beschichtung zu versehen, wobei diese Beschichtung eine Identifizierung der Echtheit mit dem bloßen Auge ermöglichen soll. Eine weitere Aufgabe der Erfindung ist es, ein mit einer eine Fälschung erschwerenden Beschichtung versehenes Sicherheitsdokument bereitzustellen.

Eine weitere Aufgabe der Erfindung ist es, erhöhte Fälschungssicherheit mit verbesserten dekorativen Eigenschaften zu kombinieren.

Die der Erfindung zugrundeliegende Aufgabe wird durch Bereitstellung einer Prägefolie, insbesondere Heißprägefolie, umfassend eine auf einem Trägerfilm ablösbar angeordnete Übertragungslage, wobei die Übertragungslage wenigstens eine Farbschicht aufweist, deren farbliches Erscheinungsbild sich in Abhängigkeit von einem Betrachtungswinkel ändert und wobei die Farbschicht farbige Interferenzpigmente mit Metallkern enthält, gelöst.

Bevorzugte Weiterbildungen der Prägefolien sind in den abhängigen Patentansprüchen 2 bis 13 angegeben.

Die der Erfindung zugrundeliegende Aufgabe wird weiterhin durch ein Sicherheitsdokument, insbesondere Banknote, Ausweis, Ausweiskarte, Scheckkarte, Kreditkarte, wobei auf dem Sicherheitsdokument ein Schichtaufbau, der wenigstens eine Farbschicht, deren farbliches Erscheinungsbild sich in Abhängigkeit von einem Betrachtungswinkel ändert, aufweist, angeordnet ist und wobei die Farbschicht farbige Interferenzpigmente mit Metallkern enthält, gelöst.

Bevorzugte Weiterbildungen des Sicherheitsdokumentes sind in den abhängigen Patentansprüchen 15 bis 24 angegeben.

Unter dem Begriff "Betrachtungswinkel" wird im Sinne der Erfindung der Winkel verstanden, unter dem die Farbschicht in der Übertragungslage der Prägefolien bzw. die Farbschicht auf dem Sicherheitsdokument von einem Betrachter betrachtet wird. Als Betrachtungswinkel wird der zwischen der Normale der Folienfläche bzw. der Oberfläche des Sicherheitsdokuments und der Betrachtungsrichtung eines Betrachters eingeschlossene Winkel verstanden.

Das heißt, bei einem Winkel von 0° blickt der Betrachter senkrecht auf die Oberfläche der Prägefolie bzw. Sicherheitsdokuments. Bei einem Winkel von beispielsweise 80° blickt der Betrachter unter einem sehr flachen Winkel auf die Oberfläche der Prägefolie bzw. des Sicherheitsdokuments.

In Abhängigkeit von dem Betrachtungswinkel kommt es zu einer Änderung des beim Betrachter hervorgerufenen farblichen Erscheinungsbildes der Farbschicht. Somit läßt sich die Echtheit eines Sicherheitsdokumentes, auf dem die wenigstens eine Farbschicht aufweisende Übertragungslage, deren farbiges Erscheinungsbild sich in Abhängigkeit von einem Betrachtungswinkel ändert, ohne weiteres überprüfen.

Die Echtheit eines solchen Sicherheitsdokuments, beispielsweise eines Ausweises oder einer Kreditkarte, kann durch einfaches Kippen des Ausweises bzw. der Kreditkarte, d.h. durch Ändern des Betrachtungswinkels, geprüft werden. Wenn keine bzw. nicht eine vorgegebene Änderung des farbigen Erscheinungsbildes eintritt, weiß der Betrachter sofort, daß das Sicherheitsdokument gefälscht ist.

Äußerst vorteilhaft wird somit ein Sicherungselement bereitgestellt, das eine jederzeitige Überprüfung mit dem bloßen Auge, das heißt ohne Verwendung von zusätzlichen technischen Einrichtungen ermöglicht.

Darüber hinaus ermöglicht die vorliegende Erfindung auch die Bereitstellung einer Übertragungslage bzw. eines Schichtenaufbaus, der ästhetisch ansprechend bzw. dekorativ ist. Beispielsweise kann auf Unternehmensausweisen unter Verwendung der erfindungsgemäßen Prägefolie eine Farbschicht aufgebracht werden, die den Unternehmensfarben entspricht und die bei Betrachtung unter verschiedenen Betrachtungswinkeln eine vorgegebene Änderung beim farblichen Erscheinungsbild erzeugt.

Die nachstehenden Ausführungen gelten sowohl für eine Farbschicht, die in einer Prägefolie enthalten ist, als auch für eine Farbschicht, die auf einem Sicherheitsdokument aufgebracht ist.

Die Farbschicht enthält farbige Interferenzpigmente mit Metallkern, wobei in Abhängigkeit des Betrachtungswinkels bei der Farbschicht eine Farbtonverschiebung oder -änderung auftritt. Im Unterschied zu Perlglanzpigmenten zeichnen sich die Interferenzpigmente mit Metallkern durch eine starke Eigenfärbung aus. Somit können Farbänderungen- oder verschiebungen von Rot/Gold, Blaurot usw. erreicht werden.

Darüber hinaus weisen die erfindungsgemäß zu verwendenden farbigen Interferenzpigmente aufgrund des opaken Metallkerns eine hervorragende Deckungsfähigkeit auf. Bspw. kann mit diesen farbigen Interferenzpigmenten mit Metallkern ein dunkler Untergrund, wie z.B. eine schwarze Magnetschicht, zuverlässig und dekorativ abgedeckt werden.

Die Lichtreflexion an den Oberflächen der Metallkerne bewirkt einen metallischen Effekt, dem eine Lichtstreuung an den Kanten der Plättchen überlagert ist. Die optischen Eigenschaften der farbigen Interferenzpigmente mit Metallkern hängen von der Teilchenform, Teilchengröße und der Teilchengrößen-Verteilung ab. Je größer ein Pigmentteilchen, d.h. je geringer der Feinanteil und je gleichmäßiger die Form ist, desto höher ist die Brillanz und die Helligkeit der Farbschicht. Je geringer der Feinanteil der Pigmentteilchen ist, desto gesättigter ist der Buntton bzw. die Chromatizität in der Farbschicht.

Bei der Verwendung von farbigen Interferenzpigmenten mit Metallkern hängt die Helligkeit von den Winkeln ab, die Lichtquelle, Oberfläche der Farbschicht und Betrachter zueinander einnehmen. Wenn der Betrachtungswinkel etwa dem Einfallswinkel des Lichtes, d.h. dem Glanzwinkel ist, so erscheint die Farbschicht deutlich heller als bei Betrachtungswinkeln, die wesentlich von diesem Einfallswinkel bzw. Glanzwinkel abweichen. Diese Änderung des Erscheinungsbildes der Farbschicht in bezug auf die Helligkeit der Farbschicht ist durch das Verhältnis von direkt reflektiertem Licht zu diffus gestreutem Licht bestimmt. Dieser Effekt ist bei gröberen Pigmenten deutlicher als bei feineren Pigmenten.

Durch den vorzugsweise mehrschichtigen Aufbau bei farbigen Interferenzpigmenten mit Metallkern wird das Licht jedoch nicht nur mehrfach reflektiert, sondern die reflektierten Lichtstrahlen können bei entsprechender Schichtdicke auch miteinander interferieren und führen so in Abhängigkeit von dem Betrachtungswinkel zu einer Änderung des Erscheinungsbildes der Farbschicht.

Gemäß einer weiteren bevorzugten Ausführungsform sind in der Farbschicht, neben farbigen Interferenzpigmenten mit Metallkern, auch weitere Pigmente, vorzugsweise Buntpigmente, enthalten. Durch Beimischungen von weiteren Pigmenten kann jeder gewünschten Farbton erzielt werden und evtl. ein besser sichtbarer Farbflop erreicht werden, z.B. durch Beimischungen von Ruß.

Enthält die Farbschicht beispielsweise farbige Interferenzpigmente mit Metallkern und transparente Buntpigmente, so entsteht ein beim Betrachter der Farbschicht hervorgerufener Farbeindruck durch eine Kombination der gerichteten Lichtreflexion an der Oberfläche der Farbschicht sowie an den Metallkernen der farbigen Interferenzpigmente, der Lichtstreuung an den Metallkernen sowie der Lichtabsorption an den Buntpigmenten. Der beim Betrachter hervorgerufene Farbeindruck, d.h. das Erscheinungsbild der Farbschicht, ist dabei von dem Betrachtungswinkel, unter dem der Betrachter die Farbschicht betrachtet, abhängig.

Wenn der Betrachtungswinkel in der Nähe des Glanzwinkels liegt, wird das beim Betrachter hervorgerufene Erscheinungsbild der Farbschicht im wesentlichen durch die gerichtete Reflexion des Lichtes von dem Metallkern bestimmt, da sich in diesem Fall das Auge des Betrachters im Strahlengang des reflektierten Lichts befindet.

Befindet sich das Auge außerhalb des Strahlengangs des reflektierten Lichts, d.h. ist der Betrachtungswinkel von dem Glanzwinkel deutlich verschieden, trifft das vom Metallkern reflektierte Licht nur zu einem geringeren Anteil auf das Auge des Betrachters, und das vom Betrachter wahrgenommene Erscheinungsbild wird überwiegend durch das diffus gestreute und absorbierte Licht bestimmt.

Im ersten Fall erscheint die Farbschicht dem Betrachter als glänzend und hell. Im zweiten Fall erscheint die Farbschicht dem Betrachter als dunkel und dem Vollton des Buntpigmentes ähnlich.

In Abhängigkeit von dem Einfallswinkel des Lichtes kann bei der Farbschicht auch eine Änderung des Farbtones des Volltons bewirkt werden. Dies ist auf die bei flachem Einfallswinkel längere Wegstrecke des Lichtes in der Farbschicht, wodurch auch mehr Licht absorbiert wird, zurückzuführen.

Als Metallkern können sämtliche bekannte Metallefifektpigmente verwendet werden. Bevorzugt werden die Metalleffektpigmente aus der Gruppe, die aus Aluminium-, Kupfer-, Zink-, Goldbronze-, Titan-, Zirkonium-, Zinn- und Eisenpigmenten, Legierungen aus den vorgenannten Pigmenten sowie Mischungen daraus besteht, ausgewählt.

Als farbiges Interferenzpigment mit Metallkern hat sich das Pigment Chromaflair® der Firma Flex Products, Inc., Santa Rosa, Calif./USA, als sehr geeignet erwiesen, das eine intensive Färbung aufweist.

Die farbigen Interferenzpigmente mit Metallkern können dabei eine Schicht oder mehrere Schichten aus farbigen Metalloxiden, die aus der Gruppe, die aus TiO₂, Al₂O₃, Fe₂O₃, Cr₂O₃, SnO₂, ZrO₂, CoFe₂O₃ oder Co₃O₄ und Mischungen davon besteht, ausgewählt werden, aufweisen. Über die Schichtdicke der aufgebrachten Metalloxidschicht oder einer aufgebrachten Metall-haltigen Schicht ist die Farbe der Pigmente einstellbar.

Vorzugsweise ist zwischen Metallkern und farbiger Metall- und/oder Metalloxidhaltiger Schicht eine Interferenzschicht mit geeignetem Brechungsindex, vorzugsweise eine glasartige Schicht, aufgebracht. Als glasartige Schicht kann bspw. eine SiO₂-Schich aufgebracht sein. Es ist aber auch möglich, nichtstöchiometrische SiOₓ-Schichten aufzubringen, sofern diese Schichten eine Interferenz bewirken.

Als sehr geeignet haben sich mehrfach beschichtete Aluminiumpigmente erwiesen, wobei auf einem Aluminiumkern eine Interferenzschicht aus vorzugsweise SiO₂ und nachfolgend eine farbige Metalloxidschicht, vorzugsweise eine Schicht aus Fe₂O₃, aufgebracht ist.

Diese intensivere Färbung der verwendeten farbigen Interferenzpigmente mit Metallkern führt zu einer deutlich stärkeren Änderung des farblichen Erscheinungsbildes in Abhängigkeit vom Betrachtungswinkel, d.h. zu einem intensiven Farbwechsel bzw. Farbflop und mithin zu leichterer und sicherer Erkennbarkeit der Echtheit beispielsweise eines zu sichernden Dokuments. Neben diesen bei Verwendung der vorgenannten bevorzugten Pigmente erhaltenen deutlich verbesserten Sicherheitseigenschaften wird auch der dekorative Eindruck insgesamt verbessert.

Neben dem intensiveren Farbwechsel in Abhängigkeit vom Betrachtungswinkel weisen die Interferenzpigmente mit Metallkern eine sehr gute Deckungsfähigkeit auf. Insofern können diese Pigmente die üblicherweise schwarze bzw. dunkle Eigenfarbe einer Magnetschicht bzw. eines Magnetstreifens überdecken, wenn die Farbschicht über einer Magnetschicht bzw. einem Magnetstreifen angeordnet ist.

Als anorganische Buntpigmente können herkömmliche anorganische Buntpigmente wie beispielsweise Eisenoxid-Pigmente, Chromoxidgrün-Pigmente, Chromatgelb-Pigmente, Eisenblau-Pigmente, Molybdatorot-Pigmente, Ultramarin-Pigment oder Mischfarben-Pigmente verwendet werden. Weiterhin können auch oxidische Mischphasen-Pigmente wie beispielsweise Nickeltitangelb, Chromtitangelb, Kobaltgrün, Kobaltblau, Zinkeisenbraun, Chromeisenbraun, Eisenmanganschwarz, Spinellschwarz oder Ruß verwendet werden.

Als organische Buntpigmente können herkömmliche organische Pigmente verwendet werden. Beispielsweise können Monoazo-Pigmente wie beispielsweise Acetoacetarylid, Benzimidazolon, Naphtol AS, verlackte β-Naphthol-Farbstoffe, Diazopigmente wie beispielsweise Azokondensations-Pigmente oder Dipyrazolon; polyzyklische Pigmente wie beispielsweise Chinacridon, Dioxazin, Perylen, Diketo-Pyrrolo-Pyorol, Isoindolin, Anthrachinonderivate; oder Metallkomplex-Pigmente, wie beispielsweise Kupfer-Phthalocyanine verwendet werden.

Gemäß einer bevorzugten Ausführungsform sind in der Farbschicht die Pigmente in einem Lack eingebettet. Als Lack kann hierbei jeder mit den jeweiligen Pigmenten verträgliche und üblicherweise verwendete Lack verwendet werden. Beispielsweise können Lacke auf Basis von Polyestern, ungesättigten Polyestern, Acrylaten, verwendet werden.

Gemäß einer weiteren bevorzugten Ausführungsform ist auf der Farbschicht eine Schutzschicht, bevorzugt eine Schutzlackschicht, vorgesehen. Nach Aufbringung der Übertragungslage auf ein Substrat, wie beispielsweise ein Sicherheitsdokument, deckt die Schutzschicht die Farbschicht ab. Die Schutzschicht schützt die Farbschicht gegenüber mechanischen und chemischen Einwirkungen. Die Schutzschicht bzw. die Schutzlackschicht muß nicht farblos sein, sondern kann auch eingefärbt sein. Die Schutzlackschicht ist transparent oder im wesentlichen transparent.

Gemäß einer weiteren bevorzugten Ausführungsform ist zwischen Trägerfilm und Übertragungslage eine Ablöseschicht angeordnet. Die Ablöseschicht kann beispielsweise eine Wachsschicht sein, die bei Wärmebeaufschlagung der Prägefolie schmilzt, wobei es zu einer Trennung von Trägerfilm einerseits und Übertragungslage andererseits kommt. Die Trennschicht ist dabei zwischen Trägerfilm und Schutzschicht angeordnet.

Gemäß einer weiteren bevorzugten Ausführungsform weist die Übertragungslage auf der dem Trägerfilm abgewandten Fläche eine Haftschicht auf. Bei Aufbringung einer Heißprägefolie auf ein Substrat, beispielsweise ein Sicherheitsdokument, wird die Heißprägefolie mit ihrer Haftschicht gegen das zu beschichtende Substrat angelegt und dann von der Trägerfilmseite mit Hitze und Druck beaufschlagt.

Die Haftschicht kann aber wahlweise auch auf dem Substrat vorgesehen sein. In diesem Fall ist die Anordnung einer Haftschicht auf der Übertragungslage, die beispielsweise eine Schutzschicht und eine Farbschicht umfaßt, nicht erforderlich.

Gemäß einer bevorzugten Ausführungsform umfaßt die Übertragungslage eine magnetisierbare Schicht. Die magnetisierbare Schicht kann dabei eine Zusammensetzung aufweisen, wie sie beispielsweise bei Scheck- oder Kreditkarten üblicherweise verwendet wird. Auf der magnetisierbaren Schicht können in üblicher Weise Informationen abgespeichert und/oder abgelesen werden.

Bei einer bevorzugten Weiterbildung der Erfindung ist die Übertragungslage in Form eines Streifens ausgebildet.

Beispielsweise kann die eine Schutzschicht und Farbschicht umfassende Übertragungslage als Signierschicht bzw. Signierstreifen ausgebildet sein. Auf diesem Signierstreifen ist die Unterschrift der berechtigten Person abzugeben.

Sofern auf dem zu sichernden Dokument Informationen abgespeichert und/oder abgelesen werden sollen, umfaßt die Übertragungslage zusätzlich eine magnetisierbare Beschichtung. Dabei ist die magnetisierbare Beschichtung bevorzugt auf der dem Betrachter der Farbschicht abgewandten Fläche der Farbschicht aufgebracht.

In der Übertragungslage können die Farbschicht sowie die gegebenenfalls vorhandene magnetisierbare Schicht in bezug auf die Schutzschicht bereichsmäßig begrenzt sein. Das heißt, bei Aufbringung einer Übertragungslage auf ein Substrat, beispielsweise einer in Form einer Scheckkarte ausgebildeten Plastikkarte, kann die Schutzschicht die gesamte Fläche der Plastikkarte abdecken und die Farbschicht sowie die gegebenenfalls vorhandene magnetisierbare Schicht können in Form eines Streifens, der sich bevorzugt parallel beabstandet zu einer Längsseite der Plastikkarte erstreckt, begrenzt sein.

Die vorstehenden Ausführungen gelten entsprechend für das erfindungsgemäße Sicherheitsdokument.

Gemäß einer bevorzugten Weiterbildung weist die Prägefolie einen Aufbau in der folgenden Reihenfolge auf: Trägerfilm, Ablöseschicht, Schutzschicht, Farbschicht sowie gegebenenfalls eine Haftschicht, wobei die Übertragungslage die Schutzschicht und Farbschicht umfaßt.

Gemäß einer bevorzugten Weiterbildung weist die Prägefolie einen Aufbau in der folgenden Reihenfolge auf: Trägerfilm, Ablöseschicht, Schutzschicht, Farbschicht, Magnetschicht sowie gegebenenfalls eine Haftschicht, wobei die Übertragungslage die Schutzschicht, Magnetschicht und Farbschicht umfaßt.

Weiterhin ist bevorzugt, daß auf dem Sicherheitsdokument, ausgehend von dem Sicherheitsdokument, eine Haftschicht, eine Farbschicht und eine Schutzschicht vorgesehen ist.

Gemäß einer weiteren bevorzugten Ausführungsform ist auf dem Sicherheitsdokument, ausgehend von dem Sicherheitsdokument, eine Haftschicht, eine magnetisierbare Schicht, eine Farbschicht und eine Schutzschicht vorgesehen.

Die nachstehenden Angaben stellen eine beispielhafte Ausführungsform dar, begrenzen jedoch nicht den Schutzumfang der Erfindung.

In den Figuren 1 und 2 sind beispielhafte Ausführungsformen der Erfindung dargestellt.
Figur 1 zeigt eine Heißprägefolie, die einen Aufbau aus einem Trägerfilm 1, einer Ablöseschicht 2, einer Schutzschicht 3, einer Farbschicht 4, einer magnetisierbaren Schicht 5 und einer Haftschicht 6 aufweist.
Figur 2 zeigt ein Sicherheitsdokument 8, das mit einem Schichtaufbau, ausgehend von Sicherheitsdokument 8, aus Haftschicht 6, magnetisierbarer Schicht 5, Farbschicht 4 und Schutzschicht 3 versehen ist.

Die nachstehende angegebene Filmdicke bzw. angegebenen Schichtdicken sind nicht auf das angegebene Beispiel beschränkt, sondern können allgemein verwendet werden.

### Folienaufbau

- Trägerfilm 1: Filmdicke: 12 - 26 µm, bevorzugt 19 - 23 µm; Material: Polyester, bevorzugt Polyethylenterephthalat
- Ablöse- oder Trennschicht 2: bei Prägefolien übliche Wachsschicht Schichtdicke: bis zu etwa 1 µm
- Schutzschicht 3:
   (Schutzlack): Schichtdicke: 1 - 5 µm, bevorzugt 1 - 3 µm,
- Farbschicht 4: Schichtdicke: 1 - 15 µm, bevorzugt 2 - 8 µm, bevorzugt unter Verwendung von blättchenförmigen Interferenzpigmenten mit Metallkern, z.B. Chromaflair^{®}, (unbeschichtet oder mehrfachbeschichtet, beispielsweise in Kombination mit organischen Buntpigmenten),
- Magnetisierbare Schicht 5: Schichtdicke: 8 - 30 µm, bevorzugt 10 - 20 µm, bevorzugt unter Verwendung von γ-Eisenoxid-Pigmenten für LoCo-Folien, oder Barium-Ferrit-Pigmenten für HiCo-Folien
- Haftschicht 6: Schichtdicke: 1 - 12 µm, bevorzugt 2 - 7 µm,

### Zusammensetzung der einzelnen Schichten

| | Gewichtsanteile |
|---|---|
| SCHUTZSCHICHT 3 | |
| Methylethylketon | 660 |
| Cyclohexanon | 110 |
| Polymethylmethacrylat (Tg: 121 °C) | 210 |
| Polyvinylidenfluorid (d = 1,75 g/m³) | 20 |
| | |
| FARBSCHICHT 4 | |
| Methylethylketon | 260 |
| Cyclohexanon | 130 |
| | |
| Polyvinylchlorid/Vinylacetat-Copolymer (Tg = 76 °C) | 110 |
| Polymethylmethacrylat (Tg: 121 °C) | 150 |
| Pigment | 350 |
| (z.B. Aluminiumpigment, beschichtet mit SiO₂ und Fe₂O₃) | |
| | |
| MAGNETISIERBARE SCHICHT 5 | |
| Methylethylketon | 370 |
| Cyclohexanon | 120 |
| Toluol | 60 |
| Thermoplastisches Polyurethan (Tg = 16 °C) | 45 |
| Vinylchlorid/Vinylacetat/Vinylalkohol-Terpolymer (Tg = 89 °C) | 35 |
| Soja-Lecitin (pH = 5,9 - 6.9) | 10 |
| Barium-Ferrit (d = 5,2 g/cm³) | 360 |
| | |
| HAFTSCHICHT 6 | |
| Methylethylketon | 540 |
| Ethylacetat | 180 |
| Vinylchlorid/Vinylacetat-Copolymer (Tg = 76°C) | 45 |
| Methyl/Butylmethacrylat-Copolymer (Tg = 80°C) | 140 |
| Polymethylmethacrylat (Tg = 128 °C) | 80 |
| Hochdisperses Siliciumdioxid (Partikelgröße: etwa 10 µm) | 15 |

Die Ablöseschicht 2, Schutzschicht 3, Farbschicht 4, magnetisierbare Schicht 5 und Haftschicht 6 werden mittels üblicher Verfahren, beispielsweise durch Druckverfahren, auf den Trägerfilm 1 aufgebracht und sind dem auf dem Gebiet der Herstellung von Prägefolien tätigen Fachmann bekannt.

Die unter Verwendung der vorstehenden Zusammensetzungen hergestellte Heißprägefolie kann zur Herstellung eines gesicherten Sicherheitsdokumentes 8, beispielsweise einer Banknote, eines Ausweises, einer Ausweiskarte, einer Scheckkarte, einer Kreditkarte verwendet werden. Hierzu wird die Heißprägefolie mit der Haftschicht 6 gegen das zu sichernde Sicherheitsdokument 8 angelegt und von der Trägerfilmseite 1 mit Wärme und Druck beaufschlagt. Durch die Wärmebeaufschlagung schmilzt die Ablöseschicht 2 und wird die Haftschicht 6 aktiviert, wodurch die aus magnetisierbarer Schicht 5, Farbschicht 4 und Schutzschicht 3 bestehende Übertragungslage 7 auf dem Sicherheitsdokument 8 anhaftet. Das so bereitgestellte Sicherheitsdokument 8 umfaßt dann einen Schichtaufbau in der folgenden Reihenfolge: Sicherheitsdokument 8, Haftschicht 6, Magnetschicht 5, Farbschicht 4 und Schutzschicht 3.

## Patentansprüche

1. Prägefolie, insbesondere Heißprägefolie, umfassend eine auf einem Trägerfilm (1) ablösbar angeordnete Übertragungslage (7),
wobei
die Übertragungslage (7) wenigstens eine Farbschicht (4) aufweist, deren farbliches Erscheinungsbild sich in Abhängigkeit von einem Betrachtungswinkel ändert und wobei die Farbschicht farbige Interferenzpigmente mit Metallkern enthält.

2. Prägefolie nach Anspruch 1,
**dadurch gekennzeichnet,**
**daß** die Pigmente plättchenförmig sind.

3. Prägefolie nach Anspruch 1 oder Anspruch 2,
**dadurch gekennzeichnet,**
**daß** der Metallkern reflektierend ist.

4. Prägefolie nach einem der Anspruch 1 bis 3,
**dadurch gekennzeichnet,**
**daß** der Metallkern der farbigen Interferenzpigmente mit wenigstens einer Interferenzschicht, vorzugsweise einer glasartigen Schicht, beschichtet ist und auf der Interferenzschicht eine wenigstens teilweise transparente farbige Metall- und/oder Metalloxid-haltige Schicht aufgebracht ist.

5. Prägefolie nach einem der Ansprüche 1 bis 4,
**dadurch gekennzeichnet,**
**daß** die Farbschicht zusätzlich Buntpigmente enthält.

6. Prägefolie nach einem der Ansprüche 1 bis 5,
**dadurch gekennzeichnet,**
**daß** in der Farbschicht (4) die Pigmente in einem Lack eingebettet sind.

7. Prägefolie nach einem der vorhergehenden Ansprüche,
**dadurch gekennzeichnet,**
**daß** die Übertragungslage (7) eine, bevorzugt transparente, Schutzschicht (3) umfaßt, wobei die Schutzschicht (3) zwischen Farbschicht (4) und Trägerfilm (1) angeordnet ist.

8. Prägefolie nach einem der vorhergehenden Ansprüche,
**dadurch gekennzeichnet,**
**daß** zwischen Trägerfilm (1) und Übertragungslage (7) eine Ablöseschicht (2) angeordnet ist.

9. Prägefolie nach einem der vorhergehenden Ansprüche,
**dadurch gekennzeichnet,**
**daß** die Übertragungslage (7) auf der dem Trägerfilm (1) abgewandten Fläche eine Haftschicht (6) aufweist.

10. Prägefolie nach einem der vorhergehenden Ansprüche,
**dadurch gekennzeichnet,**
**daß** die Übertragungslage (7) eine magnetisierbare Schicht (5) umfaßt.

11. Prägefolie nach Anspruch 9,
**dadurch gekennzeichnet,**
**daß** die Prägefolie einen Aufbau in der folgenden Reihenfolge aufweist:
- Trägerfilm (1)
- Ablöseschicht (2)
- Schutzschicht (3)
- Farbschicht (4)
- gegebenenfalls Haftschicht (6),
wobei die Übertragungslage (7) die Schutzschicht (3) und Farbschicht (4) umfaßt.

12. Prägefolie nach Anspruch 10,
**dadurch gekennzeichnet,**
**daß** die Prägefolie einen Aufbau in der folgenden Reihenfolge aufweist:
- Trägerfilm (1)
- Ablöseschicht (2)
- Schutzschicht (3)
- Farbschicht (4)
- magnetisierbare Schicht (5)
- gegebenenfalls eine Haftschicht (6)
wobei die Übertragungslage (7) die Schutzschicht (3), Farbschicht (4) und magnetisierbare Schicht (5) umfaßt.

13. Prägefolie nach einem der vorhergehenden Ansprüche,
**dadurch gekennzeichnet,**
**daß** die Übertragungslage (7) in Form eines Streifens ausgebildet ist.

14. Sicherheitsdokument (8), insbesondere Banknote, Ausweis, Ausweiskarte, Scheckkarte, Kreditkarte, wobei
auf dem Sicherheitsdokument (8) ein Schichtaufbau, der wenigstens eine Farbschicht (4), deren farbliches Erscheinungsbild sich in Abhängigkeit von einem Betrachtungswinkel ändert, aufweist, angeordnet ist und wobei die Farbschicht farbige Interferenzpigmente mit Metallkern enthält.

15. Sicherheitsdokument (8) nach Anspruch 14,
**dadurch gekennzeichnet,**
**daß** die Pigmente plättchenförmig sind.

16. Sicherheitsdokument (8) nach Anspruch 14 oder 15,
**dadurch gekennzeichnet,**
**daß** der Metallkern reflektierend ist.

17. Sicherheitsdokument (8) nach einem der Ansprüche 14 bis 16,
**dadurch gekennzeichnet,**
**daß** der Metallkern der farbigen Interferenzpigmente mit wenigstens einer Interferenzschicht, vorzugsweise einer glasartigen Schicht, beschichtet ist und auf der Interferenzschicht eine wenigstens teilweise transparente farbige Metall- und/oder Metalloxid-haltige Schicht aufgebracht ist.

18. Sicherheitsdokument (8) nach einem der Ansprüche 14 bis 17,
**dadurch gekennzeichnet,**
**daß** die Farbschicht zusätzliche Buntpigmente enthält.

19. Sicherheitsdokument (8) nach einem der Ansprüche 14 bis 18,
**dadurch gekennzeichnet,**
**daß** in der Farbschicht (4) die Pigmente in einem Lack eingebettet sind.

20. Sicherheitsdokument (8) nach einem der Ansprüche 14 bis 19,
**dadurch gekennzeichnet,**
**daß** auf der dem Sicherheitsdokument (8) abgewandten Fläche der Farbschicht (4) eine Schutzschicht (3) angeordnet ist.

21. Sicherheitsdokument (8) nach einem der Ansprüche 14 bis 20,
**dadurch gekennzeichnet**
**daß** der Schichtaufbau eine magnetisierbare Schicht (5) umfaßt.

22. Sicherheitsdokument (8) nach Anspruch 21,
**dadurch gekennzeichnet,**
**daß** auf dem Sicherheitsdokument (8), ausgehend von dem Sicherheitsdokument (8), eine Haftschicht (6), eine Farbschicht (4) und eine Schutzschicht (3) vorgesehen ist.

23. Sicherheitsdokument (8) nach Anspruch 21,
**dadurch gekennzeichnet,**
**daß** auf dem Sicherheitsdokument (8), ausgehend von dem Sicherheitsdokument (8), eine Haftschicht (6), eine magnetisierbare Schicht (5), eine Farbschicht (4) und eine Schutzschicht (2) vorgesehen ist.

24. Sicherheitsdokument nach einem der Ansprüche 14 bis 23,
**dadurch gekennzeichnet,**
**daß** der Schichtaufbau in Form eines Streifens ausgebildet ist.

## Claims

1. Embossing film, in particular a hot embossing film, comprising a transfer layer (7) arranged releasably on a carrier film (1), wherein the transfer layer (7) has at least one colour layer (4) whose colour appearance changes as a function of a viewing angle and wherein the colour layer contains coloured interference pigments with a metal core.

2. Embossing film according to Claim 1, **characterized in that** the pigments are platelet shaped.

3. Embossing film according to Claim 1 or Claim 2, **characterized in that** the metal core is reflecting.

4. Embossing film according to any one of Claims 1 to 3, **characterized in that** the metal core of the coloured interference pigments is coated with at least one interference layer, preferably a vitreous layer, and an at least partially transparent coloured metal- and/or metal oxide-containing layer is applied to the interference layer.

5. Embossing film according to any of Claims 1 to 4, **characterized in that** the colour layer additionally contains coloured pigments.

6. Embossing film according to any one of Claims 1 to 5, **characterized in that** in the colour layer (4) the pigments are embedded in a lacquer.

7. Embossing film according to any one of the preceding claims, **characterized in that** the transfer layer (7) comprises a preferably transparent protective layer (3), the protective layer (3) being arranged between the colour layer (4) and the carrier film (1).

8. Embossing film according to any one of the preceding claims, **characterized in that** a release layer (2) is arranged between the carrier film (1) and the transfer layer (7).

9. Embossing film according to any one of the preceding claims, **characterized in that**, on the surface remote from the carrier film (1), the transfer layer (7) has an adhesive layer (6).

10. Embossing film according to any one of the preceding claims, **characterized in that** the transfer layer (7) comprises a magnetizable layer (5).

11. Embossing film according to Claim 9, **characterized in that** the embossing film has a construction in the following sequence:
- carrier film (1),
- release layer (2),
- protective layer (3),
- colour layer (4),
- optionally adhesive layer (6),
wherein the transfer layer (7) comprises the protective layer (3) and the colour layer (4).

12. Embossing film according to Claim 10,
**characterized in that** the embossing film has a construction in the following sequence:
- carrier film (1),
- release layer (2),
- protective layer (3),
- colour layer (4),
- magnetizable layer (5),
- optionally adhesive layer (6),
wherein the transfer layer (7) comprises the protective layer (3), the colour layer (4) and the magnetizable layer (5).

13. Embossing film according to any one of the preceding claims, **characterized in that** the transfer layer (7) is in the form of a stripe.

14. Security document (8), in particular a bank note, a pass, an identity card, a cheque card, credit card, wherein arranged on the security document (8) is a layered construction comprising at least one colour layer (4) whose colour appearance changes as a function of a viewing angle and wherein the colour layer contains coloured interference pigments with a metal core.

15. Security document (8) according to Claim 14, **characterized in that** the pigments are platelet shaped.

16. Security document (8) according to Claim 14 or 15, **characterized in that** the metal core is reflecting.

17. Security document (8) according to any one of Claims 14 to 16, **characterized in that** the metal core of the coloured interference pigments is coated with at least one interference layer, preferably a vitreous layer, and an at least partially transparent coloured metal- and/or metal oxide-containing layer is applied to the interference layer.

18. Security document (8) according to any one of Claims 14 to 17, **characterized in that** the colour layer additionally contains coloured pigments.

19. Security document (8) according to any one of Claims 14 to 18, **characterized in that** in the colour layer (4) the pigments are embedded in a lacquer.

20. Security document (8) according to any one of Claims 14 to 19, **characterized in that** a protective layer (3) is arranged on that surface of the colour layer (4) which is remote from the security document (8).

21. Security document (8) according to any one of Claims 14 to 20, **characterized in that** the layered construction comprises a magnetizable layer (5).

22. Security document (8) according to Claim 21, **characterized in that** the security document (8) has arranged on it, proceeding from the security document (8), an adhesive layer (6), a colour layer (4) and a protective layer (3).

23. Security document (8) according to Claim 21, **characterized in that** the security document (8) has arranged on it, proceeding from the security document (8), an adhesive layer (6), a magnetizable layer (5), a colour layer (4) and a protective layer (3).

24. Security document according to any one of Claims 14 to 23, **characterized in that** the layered construction is in the form of a stripe.

## Revendications

1. Feuille d'estampage, en particulier feuille d'estampage à chaud, comprenant une couche de transfert (7) disposée de manière amovible sur un film de support (1),
dans laquelle
la couche de transfert (7) présente au moins une couche colorée (4), dont l'aspect des couleurs se modifie en fonction d'un angle d'observation et dans laquelle la couche colorée contient des pigments d'interférence colorés avec des parties centrales métalliques.

2. Feuille d'estampage selon la revendication 1,
**caractérisée en ce**
**que** les pigments sont en forme de plaquettes.

3. Feuille d'estampage selon la revendication 1 ou la revendication 2,
**caractérisée en ce**
**que** la partie centrale métallique est réfléchissante.

4. Feuille d'estampage selon l'une quelconque des revendications 1 à 3,
**caractérisée en ce**
**que** la partie centrale métallique des pigments d'interférence colorés est revêtue d'au moins une couche d'interférence, de préférence une couche vitreuse et sur la couche d'interférence est appliquée une couche colorée contenant du métal et/ou de l'oxyde métallique, au moins partiellement transparente.

5. Feuille d'estampage selon l'une quelconque des revendications 1 à 4,
**caractérisée en ce**
**que** la couche colorée contient en outre des pigments de couleur.

6. Feuille d'estampage selon l'une quelconque des revendications 1 à 5,
**caractérisée en ce**
**que** les pigments sont enrobés dans une laque dans la couche colorée (4).

7. Feuille d'estampage selon l'une quelconque des revendications précédentes,
**caractérisée en ce**
**que** la couche de transfert (7) comprend une couche de protection (3) de préférence transparente, la couche de protection (3) étant disposée entre la couche colorée (4) et le film de support (1).

8. Feuille d'estampage selon l'une quelconque des revendications précédentes,
**caractérisée en ce**
**qu'**une couche de décollement (2) est disposée entre le film de support (1) et la couche de transfert (7).

9. Feuille d'estampage selon l'une quelconque des revendications précédentes,
**caractérisée en ce**
**que** la couche de transfert (7) présente sur la surface opposée au film de support (1) une couche d'adhérence (6).

10. Feuille d'estampage selon l'une quelconque des revendications précédentes,
**caractérisée en ce**
**que** la couche de transfert (7) comprend une couche (5) magnétisable.

11. Feuille d'estampage selon la revendication 9,
**caractérisée en ce**
**que** la feuille d'estampage présente une structure dans l'ordre suivant :
- film de support (1)
- couche de décollement (2)
- couche de protection (3)
- couche colorée (4)
- éventuellement couche d'adhérence (6),
la couche de transfert (7) comprenant la couche de protection (3) et la couche colorée (4).

12. Feuille d'estampage selon la revendication 10,
**caractérisée en ce**
**que** la feuille d'estampage présente une structure dans l'ordre suivant :
- film de support (1)
- couche de décollement (2)
- couche de protection (3)
- couche colorée (4)
- couche (5) magnétisable
- éventuellement couche d'adhérence (6),
la couche de transfert (7) comprenant la couche de protection (3), la couche colorée (4) et la couche (5) magnétisable.

13. Feuille d'estampage selon l'une quelconque des revendications précédentes,
**caractérisée en ce**
**que** la couche de transfert (7) est réalisée sous la forme d'une bande.

14. Document de sécurité (8), notamment billet de banque, carte, carte d'identité, carte bancaire, carte de crédit,
dans lequel
une structure en couches qui présente au moins une couche colorée (4), dont l'aspect des couleurs se modifie en fonction d'un angle d'observation, est disposée sur le document de sécurité (8) et dans lequel la couche colorée contient des pigments d'interférence colorés avec des parties centrales métalliques.

15. Document de sécurité (8) selon la revendication 14,
**caractérisé en ce**
**que** les pigments sont en forme de plaquettes.

16. Document de sécurité (8) selon la revendication 14 ou 15,
**caractérisé en ce**
**que** la partie centrale métallique est réfléchissante.

17. Document de sécurité (8) selon l'une quelconque des revendications 14 à 16,
**caractérisé en ce**
**que** la partie centrale métallique des pigments d'interférence colorés est revêtue d'au moins une couche d'interférence, de préférence une couche vitreuse et sur la couche d'interférence est appliquée une couche colorée contenant du métal et/ou de l'oxyde métallique, au moins partiellement transparente.

18. Document de sécurité (8) selon l'une quelconque des revendications 14 à 17,
**caractérisé en ce**
**que** la couche colorée contient des pigments colorés supplémentaires.

19. Document de sécurité (8) selon l'une quelconque des revendications 14 à 18,
**caractérisé en ce**
**que** les pigments sont enrobés dans une laque dans la couche colorée (4).

20. Document de sécurité (8) selon l'une quelconque des revendications 14 à 19,
**caractérisé en ce**
**qu'**une couche de protection (3) est disposée sur la surface opposée au document de sécurité (8) de la couche colorée (4).

21. Document de sécurité (8) selon l'une quelconque des revendications 14 à 20,
**caractérisé en ce**
**que** la structure en couches comprend une couche nétisable (5).

22. Document de sécurité (8) selon la revendication 21,
**caractérisé en ce**
**qu'**en partant du document de sécurité (8), une couche d'adhérence (6), une couche colorée (4) et une couche de protection (3) sont prévues sur le document de sécurité (8).

23. Document de sécurité (8) selon la revendication 21,
**caractérisé en ce**
**qu'**en partant du document de sécurité (8), une couche d'adhérence (6), une couche magnétisable (5), une couche colorée (4) et une couche de protection (2) sont prévues sur le document de sécurité (8).

24. Document de sécurité (8) selon l'une quelconque des revendications 14 à 23,
**caractérisé en ce**
**que** la structure en couches est réalisée sous la forme d'une bande.
